# FASCICULE DE BREVET EUROPEEN

(11) **EP 1 608 795 B1**
(45) Date de publication et mention de la délivrance du brevet: **14.06.2006**
(21) Numéro de dépôt: 04742353.8
(22) Date de dépôt: 25.03.2004
(51) Int. Cl.: C23C 18/12

(54) **PROCEDE DE FORMATION D UN REVETEMENT D'OXYDES METALLIQUES SUR UN SUBSTRAT ELECTROCONDUCTEUR, CATHODE ACTIVEE EN RESULTANT ET SON UTILISATION POUR L'ELECTROLYSE DE SOLUTIONS AQUEUSES DE CHLORURES DE METAUX ALCALINS.**
VERFAHREN ZUR HERSTELLUNG EINER METALLOXIDBESCHICHTUNG AUF EINEM LEITFÄHIGEN SUBSTRAT, AKTIVIERTE KATHODE DAVON UND IHRE VERWENDUNG ZUR ELEKTROLYSE VON WÄSSRIGER ALKALICHLORID-LÖSUNGEN
METHOD FOR THE FORMATION OF A COATING OF METAL OXIDES ON AN ELECTRICALLY-CONDUCTING SUBSTRATE, RESULTANT ACTIVATED CATHODE AND USE THEREOF FOR THE ELECTROLYSIS OF AQUEOUS SOLUTIONS OF ALKALINE METAL CHLORIDES

(30) Priorité: 28.03.2003 FR 0303867
(43) Date de publication de la demande: 28.12.2005
(73) Titulaire: Arkema, 92800 Puteaux (FR)
(72) Inventeur: ANDOLFATTO, Françoise, F-69120 Vaulx En Velin (FR); JOUBERT, Philippe, F-69160 Tassin, La Demi Lune (FR); DUBOEUF, Gérard, F-69540 Irigny (FR)
(86) Numéro de dépôt international: PCT/FR2004/000746
(87) Numéro de publication internationale: WO 2004/087992

(56) Documents cités:
- EP-A- 0 209 427
- GB-A- 2 347 145
- US-A- 4 100 049
- US-B1- 6 527 924

## Description

L'invention concerne un procédé de formation d'un revêtement d'oxydes métalliques comprenant au moins un métal précieux du groupe VIII de la classification périodique des éléments éventuellement associé à du titane et/ou du zirconium, sur un substrat électroconducteur.

L'invention se rapporte également à une cathode activée obtenue à partir du substrat électroconducteur revêtu selon le procédé de l'invention.

L'invention concerne également l'utilisation de ladite cathode activée, notamment pour l'électrolyse de solutions aqueuses de chlorures de métaux alcalins et particulièrement pour la préparation du chlore et d'hydroxyde de sodium ainsi que pour la préparation du chlorate de sodium.

Ainsi, industriellement le chlore et l'hydroxyde de sodium, ainsi que le chlorate de sodium, sont fabriqués dans des cellules électrolytiques, chacune d'elles comprenant plusieurs cathodes en acier et plusieurs anodes en titane revêtues d'un mélange d'oxydes de titane et de ruthénium. S'agissant de la préparation du chlore et de la soude, les cellules sont en général alimentées en solution électrolytique constituée d'environ 200 à 300 g/l de chlorure de sodium. Dans le cas de la synthèse du chlorate de sodium, elles contiennent en général 50 à 250 g/l de chlorure de sodium.

Cependant, ces cathodes en acier présentent une surtension relativement élevée en valeur absolue comme cathodes de réduction de l'eau et possèdent également une résistance à la corrosion par le chlore dissous insuffisante.

Par surtension, on entend l'écart entre le potentiel thermodynamique du couple redox concerné (H₂0/H₂) par rapport à une cathode de référence et le potentiel effectivement mesuré dans le milieu concerné, par rapport à la même électrode de référence. Par convention on utilisera le terme surtension pour désigner la valeur absolue de la surtension cathodique.

Afin de surmonter ces inconvénients, il a été proposé de nombreuses cathodes.

Ainsi, dans la demande de brevet français FR 2311108, on décrit une cathode dont le substrat est une plaque en titane, en zirconium, en niobium ou en alliage essentiellement constitué par une association de ces métaux et sur lequel est appliquée une couche d'oxyde métallique, essentiellement constituée par un oxyde d'un ou plusieurs métaux choisis parmi le ruthénium, le rhodium, le palladium, l'osmium, l'iridium et le platine et éventuellement un oxyde d'un ou plusieurs métaux choisis parmi le calcium, le magnésium, le strontium, le baryum, le zinc, le chrome, le molybdène, le tungstène, le sélénium et le tellure.

Le brevet américain US 4,100,049 décrit une cathode comprenant un substrat en fer, nickel, cobalt ou en alliage de ces métaux et un revêtement d'oxyde de palladium et d'oxyde de zirconium.

Dans la demande de brevet européen EP 209427, on propose une cathode constituée d'un substrat électriquement conducteur en nickel, en acier inoxydable ou en acier doux portant un revêtement constitué d'une pluralité de couches d'oxydes métalliques, la couche superficielle étant constituée par un oxyde de métal valve, c'est-à-dire un métal choisi dans les groupes 4b, 5b et 6b de la classification périodique des éléments et la couche intermédiaire étant constituée par un oxyde de métal précieux du groupe VIII, c'est-à-dire ruthénium, rhodium, palladium, osmium, iridium et platine.

Les couches intermédiaires et superficielles peuvent être constituées par l'oxyde du seul métal concerné ou par un oxyde mixte du métal concerné et du second métal en faible proportion.

Dans la demande de brevet FR 2797646, la demanderesse a proposé une cathode activé constituée par un substrat électroconducteur, soit en titane, soit en nickel, revêtu d'une couche intermédiaire d'oxydes à base de titane et d'un métal précieux du groupe VIII de la classification périodique des éléments et d'une couche externe d'oxydes métalliques comprenant du titane, du zirconium et un métal précieux du groupe VIII de la classification périodique des éléments ; ledit revêtement étant obtenu par décomposition thermique d'une solution de chlorure ou d'oxychlorure de ces métaux dans l'éthanol ou l'isopropanol.

Dans un souci d'économie, il est de plus en plus souhaité d'utiliser des substrats moins coûteux tels que des substrats en acier ou en fer.

Cependant, la demanderesse a constaté que la méthode précédemment mentionnée ne permettait pas d'obtenir un revêtement adhérent sur un substrat électroconducteur en acier ou en fer.

La demanderesse a trouvé qu'en choisissant judicieusement des composés organométalliques et leurs solvants, elle obtenait des revêtements des oxydes métalliques précédemment mentionnés présentant une très bonne adhérence sur des substrats en acier ou en fer.

L'invention a donc pour objet un procédé de formation d'un revêtement d'oxydes métalliques comprenant au moins un métal précieux du groupe VIII de la classification périodique des éléments éventuellement associé à du titane et/ou du zirconium, sur un substrat électroconducteur, ledit procédé consistant à appliquer sur ledit substrat une solution comprenant au moins un composé organométallique puis à transformer ledit (ou lesdits) composé(s) organométallique(s) en oxyde(s) métallique(s) au moyen d'un traitement thermique ; ledit procédé étant caractérisé en ce que le substrat électroconducteur est en acier ou en fer et en ce que la seule solution appliquée sur ledit substrat est une solution, non aqueuse, d'acétylacétonate métallique ou d'un mélange d'acétylacétonates métalliques dissout(s) dans un (des) solvant(s) solubilisant spécifiquement chaque acétylacétonate métallique, le (les) solvant(s) étant choisi(s) parmi les alcools, les cétones, les chlorométhanes ou un mélange de deux ou plusieurs solvants ci-dessus mentionnés.

Selon la présente invention, par métal précieux du groupe VIII de la classification périodique des éléments, on entend présentement le ruthénium, le rhodium, le palladium, l'osmium, l'iridium ou le platine. De préférence, on utilisera le ruthénium ou l'iridium et, tout particulièrement le ruthénium.

A titre d'illustration d'alcools utilisables selon la présente invention, on citera l'éthanol, l'isopropanol.

A titre d'illustration de cétones utilisables selon la présente invention, on citera l'acétone, la méthyléthylcétone.

A titre d'illustration de chlorométhanes utilisables selon la présente invention, on citera le chlorure de méthylène, le chloroforme.

Selon la présente invention, la solution qui est appliquée sur le substrat électroconducteur est une solution d'un acétylacétonate d'un métal choisi dans le groupe : Ru, Rh, Pd, Os, Ir, Pt, Ti et Zr ou encore un mélange d'acétylacétonates de deux ou plusieurs des métaux repris dans ce groupe.

Plusieurs cas de figures sont possibles pour préparer la solution d'acétylacétonate(s) métallique(s) servant au revêtement du substrat électroconducteur selon le procédé de l'invention.

Si ladite solution ne contient qu'un acétylacétonate métallique, elle peut être obtenue par dissolution de cet acétylacétonate métallique dans son solvant spécifique, ou dans un mélange de solvants contenant le solvant spécifique.

Si ladite solution contient plusieurs acétylacétonates métalliques, elle peut être obtenue :
- soit par dissolution desdits acétylacétonates métalliques dans un mélange de solvants contenant les solvants spécifiques desdits acétylacétonates métalliques ;
- soit par mélange de solutions ne contenant qu'un seul acétylacétonate métallique obtenues par dissolution dudit acétylacétonate métallique dans un solvant spécifique ou dans un mélange de solvants contenant le solvant spécifique dudit acétylacétonate.

La solution peut être avantageusement réalisée sous agitation, à température ambiante, voir à une température légèrement supérieure pour améliorer la dissolution des acétylacétonates métalliques.

Selon la présente invention, on utilisera de préférence des solutions concentrées d'acétylacétonates métalliques et, pour préparer lesdites solutions, il appartient à l'homme du métier de prendre en compte la solubilité des divers acétylacétonates métalliques dans les solvants (ou mélange de solvants) utilisables selon la présente invention.

Par exemple, on utilisera, à température ambiante, une solution éthanolique d'acétylacétonate de ruthénium - (C₅H₇O₂)₃Ru- à 0,25 mole/litre et une solution acétonique d'acétylacétonate de titanyle - (C₅H₇O₂)₂TiO - à 0,8 mole/litre.

Un mode préféré de formation d'un revêtement d'oxydes métalliques selon la présente invention consiste, dans une première étape, à prétraiter le substrat en acier ou en fer pour lui conférer des caractéristiques de rugosité à la surface, puis, dans une seconde étape à déposer sur ledit substrat prétraité la solution contenant le (ou les) acétylacétonate(s) métallique(s) préparée comme indiqué précédemment ; puis à sécher et à calciner le substrat ainsi revêtu.

Cette seconde étape - imprégnation / séchage / calcination - peut être avantageusement répétée une ou plusieurs fois pour obtenir le revêtement. De préférence, cette seconde étape est répétée jusqu'à obtention d'une masse métallique souhaitée. Généralement, cette étape est répétée entre 2 et 6 fois.

Le prétraitement consiste en général à soumettre le substrat, soit à un sablage suivi éventuellement d'un lavage à l'acide, soit à un décapage à l'aide d'une solution aqueuse d'acide oxalique, d'acide fluorhydrique, d'un mélange d'acide fluorhydrique et d'acide nitrique, d'un mélange d'acide fluorhydrique et de glycérol, d'un mélange d'acide fluorhydrique, d'acide nitrique et de glycérol ou d'un mélange d'acide fluorhydrique, d'acide nitrique et de peroxyde d'hydrogène, suivi d'un ou de plusieurs lavage(s) à l'eau déminéralisée dégazéifiée.

Le substrat peut être sous forme de plaque massive, plaque perforée, métal déployé ou panier cathodique constitué à partir du métal déployé ou perforé.

On peut déposer la solution sur le substrat prétraité en utilisant différentes techniques telles que sol-gel, pulvérisation ou enduction. Avantageusement on enduit le substrat prétraité avec la solution, par exemple à l'aide d'un pinceau. Le substrat ainsi revêtu est ensuite séché à l'air et/ou dans une étuve à une température au plus égale à 150°C. Après le séchage, le substrat est calciné sous air ou bien encore sous gaz inerte enrichi avec de l'oxygène à une température au moins égale à 300°C et, de préférence, comprise entre 400°C et 600°C pendant une durée allant de 10 minutes à 2 heures.

Cette façon d'opérer permet de transformer le(s) acétylacétonate(s) métallique(s) en un revêtement d'oxyde(s) métallique(s) uniforme et adhérent sur le substrat en acier ou en fer.

On peut déposer la solution aussi bien sur l'une des faces de substrat prétraité que sur les deux faces.

La masse pondérale de métal précieux déposée, exprimée en g/m² rapportée à la surface géométrique du substrat est au moins égale à 2 g/m², généralement comprise entre 2 et 20 g/m² et préférentiellement comprise entre 5 et 10 g/m².

L'invention a également pour objet une cathode dite activée obtenue à partir d'un substrat électroconducteur revêtu selon l'invention.

La cathode de la présente invention convient tout particulièrement à l'électrolyse de solutions aqueuses de chlorures de métaux alcalins et notamment de solutions aqueuses de NaCl.

L'utilisation de la cathode de la présente invention en association avec une anode permet de synthétiser électrolytiquement le chlore et l'hydroxyde d'un métal alcalin.

L'utilisation de la cathode de la présente invention en association avec une anode permet de synthétiser électrolytiquement le chlorate d'un métal alcalin.

On peut citer comme anode, les anodes DSA (Dimensionally Stable Anode) constituées d'un substrat en titane revêtu d'une couche d'oxydes de titane et de ruthénium. Le rapport molaire ruthénium /titane dans cette couche est avantageusement compris entre 0,4 et 2,4.

La cathode de la présente invention possède l'avantage d'avoir une surtension faible et d'être constituée d'un substrat bon marché.

Les exemples qui suivent illustrent l'invention.

### EXEMPLE 1 :

### Revêtement à base d'oxydes de Ru, Ti et Zr

La solution d'enduction est préparée par dissolution de 0,653 g d'acétylacétonate de ruthénium, 0,329 g d'acétylacétonate de titanyle et 0,178 g d'acétylacétonate de zirconium dans 10 ml d'éthanol + 10 ml d'acétone + 10 ml de chloroforme pour obtenir une répartition molaire 45 Ru / 45 Ti / 10 Zr.

Le support est constitué d'une plaque pleine en fer (3,5 x 2,5 cm) sur laquelle est soudée une tige en acier ; la surface totale est de 33 cm². Le support est préalablement sablé avec du Corindon puis rincé avec de l'acétone.

Le support est ensuite enduit dans sa totalité avec la solution, placé dans une étuve à 120°C pendant 15 minutes, puis dans un four à 450°C pendant 15 minutes. On obtient ainsi un revêtement de 2,4 g/m². Cette procédure est répétée 3 fois (4 couches au total) de façon à obtenir un revêtement ayant une masse de 7,9 g/m², soit une masse équivalente de 3,3 g(Ru)/m². Le dernier traitement thermique du support est 30 minutes à 450°C.

Avant l'évaluation électrochimique, la tige en acier est masquée avec du ruban Teflon pour délimiter une surface bien définie. Le support revêtu est ensuite placé dans une cellule électrochimique contenant 200 ml de soude 1M, à température ambiante et sera testé en cathode. On utilise une contre électrode constituée d'une anode de titane revêtu RuO₂-TiO₂, et une électrode de référence au Calomel Saturé (ECS) prolongée d'un capillaire contenant une solution saturée de KCl. Les électrodes sont connectées aux bornes d'un potentiostat (Solartron). L'activité de la cathode est mesurée à partir des courbes de polarisation (du potentiel d'abandon jusqu'à -1,3 ou - 1,4 V/ECS, à une vitesse de 1mV/s). On réalise ensuite une étape d'activation en appliquant un courant d'une intensité égale à 2 ampères à la cathode pendant 1 heure, et l'on trace ensuite une nouvelle courbe de polarisation pour évaluer les modifications des performances électrochimiques de la cathode. Cette étape d'activation est reproduite jusqu'à obtenir une courbe de polarisation stable, c'est-à-dire identique à la courbe précédant la dernière activation (en général 3 ou 4 fois).

Le tableau (1) ci-dessous présente l'évolution du potentiel cathodique pour une densité de courant de 1,6 kA/m² en fonction du nombre d'étapes d'activation. Moins le potentiel est négatif et plus la surtension de réduction de l'eau est faible, ce qui signifie plus la cathode est activée. En parallèle; les mêmes procédures de caractérisation sont appliquées sur un support de forme et nature identiques mais vierge de tout dépôt. Le gain en tension est l'écart entre le potentiel de la cathode activée et le potentiel de la cathode en fer nu pour une même densité de courant (ici 1,6 kA/m²).

**TABLEAU 1**

| | E_{cath} à 1,6 kA/m² (V/ECS) | Gain en tension par rapport à un support fer (V) |
|---|---|---|
| 1 ^{ère} polarisation | -1,34 | 0,06 |
| 2^{ème} polarisation | -1,25 | 0,15 |
| 3^{ème} polarisation | -1,24 | 0,16 |

### EXEMPLE 2 :

### Revêtement à base d'oxvdes de Ru et Ti

La solution est préparée par dissolution de 0,500 g d'acétylacétonate de ruthénium et 0,329 g d'acétylacétonate de titanyle dans 10 ml d'éthanol + 10 ml d'acétone de façon à obtenir une solution équimolaire Ru /Ti.

Le support est constitué d'une plaque pleine en fer (3,5 x 2,5 cm) sur laquelle est soudée une tige en acier; la surface totale est de 33 cm². Le support est préalablement sablé avec du Corindon puis rincé avec de l'acétone.

Le support est ensuite enduit dans sa totalité avec la solution, placé dans une étuve à 120°C pendant 15 minutes, puis dans un four à 450°C pendant 15 minutes. On obtient ainsi un revêtement de 2,2 g/m². Cette procédure est répétée 3 fois (4 couches au total) de façon à obtenir un revêtement ayant une masse de 9,8 g/m², soit une masse équivalente de 4,6 g(Ru)/m². Le dernier traitement thermique est 30 minutes à 450°C.

La caractérisation électrochimique de cet élément est réalisée dans les mêmes conditions que celles décrites dans l'exemple 1. Le tableau (2) ci-dessous présente l'évolution du potentiel de la cathode et du gain en tension par comparaison avec une cathode en fer nu.

**TABLEAU 2**

| | E_{cath} à 1,6 kA/m² (V/ECS) | Gain en tension par rapport à un support fer (V) |
|---|---|---|
| 1^{ère} polarisation | -1,34 | 0,06 |
| 2^{ème} polarisation | -1,24 | 0,16 |
| 3^{ème} polarisation | -1,23 | 0,17 |

Plus de 25 cathodes activées ayant un revêtement équimolaire en Ru et Ti ont été préparées dans des conditions proches de celles-ci, sur des supports pleins en fer ou en acier ou sur des supports déployés en fer ou en acier et caractérisées selon le mode opératoire décrit dans l'exemple 1. Le gain en tension moyen constaté par comparaison avec une cathode de même forme et même nature non revêtue est de 160 ± 20 mV.

### EXEMPLE 3 :

### Revêtement 100 % oxyde de Ru

La solution est préparée par dissolution de 0,500 g d'acétylacétonate de ruthénium dans 10 ml d'éthanol + 10 ml d'acétone.

Le support est constitué d'une plaque pleine en fer (3,5 x 2,5 cm) sur laquelle est soudée une tige en acier; la surface totale est de 33 cm². Le support est préalablement sablé avec du Corindon puis rincé avec de l'acétone.

Le support est ensuite enduit dans sa totalité avec la solution, placé dans une étuve à 120°C pendant 15 minutes, puis dans un four à 450°C pendant 15 minutes. On obtient ainsi un revêtement de 1,9 g/m². Cette procédure est répétée 2 fois (3 couches au total) de façon à obtenir un revêtement ayant une masse de 3,8 g/m², soit une masse équivalente de 2,9 g(Ru)/m². Le dernier traitement thermique est 30 minutés à 450°C.

La caractérisation électrochimique de l'élément est réalisée dans les mêmes conditions que celles décrites dans l'exemple 1. Le tableau (3) ci-dessous présente l'évolution du potentiel de la cathode et du gain en tension par comparaison avec une cathode en fer nu.

**TABLEAU 3**

| | E_{cath} à 1,6 kA/m² (V/ECS) | Gain en tension par rapport à un support fer (V) |
|---|---|---|
| 1 ^{ère} polarisation | -1,24 | 0,16 |
| 2^{ème} polarisation | -1,18 | 0,22 |
| 3^{ème} polarisation | -1,17 | 0,23 |

### EXEMPLE 4 :

### Revêtement 100 % oxyde de Ru

La solution est préparée par dissolution de 0,500 g d'acétylacétonate de ruthénium dans 10 ml d'éthanol.

Le support est constitué d'une plaque pleine en acier (3,5 x 2,5 cm) sur laquelle est soudée une tige en acier; la surface totale est de 33 cm². Le support est préalablement sablé avec du Corindon puis rincé avec de l'acétone.

Le support est ensuite enduit dans sa totalité avec la solution, placé dans une étuve à 120°C pendant 15 minutes, puis dans un four à 450°C pendant 15 minutes. On obtient ainsi un revêtement de 2,1 g/m². Cette procédure est répétée 3 fois (4 couches au total) de façon à obtenir un revêtement ayant une masse de 7,6 g/m², soit une masse équivalente de 5,8 g(Ru)/m². Le dernier traitement thermique est de 30 minutes à 450°C.

La caractérisation électrochimique de l'élément est réalisée dans les mêmes conditions que celles décrites dans l'exemple 1. Le tableau (4) ci-dessous présente l'évolution du potentiel de la cathode et du gain en tension par comparaison avec une cathode en acier nu.

**TABLEAU 4**

| | E_{cath} à 1,6 kA/m² (V/ECS) | Gain en tension par rapport à un support acier (V) |
|---|---|---|
| 1 ^{ère} polarisation | -1,28 | 0,12 |
| 2^{ème} polarisation | -1,20 | 0,20 |
| 3^{ème} polarisation | -1,18 | 0,22 |

Plus de 25 cathodes activées ayant un revêtement 100% RuO₂ ont été préparées dans des conditions voisines de celles décrites dans les exemples 3 et 4, sur des supports pleins en fer ou en acier ou sur des supports déployés en fer ou en acier, et caractérisées selon le mode opératoire décrit dans l'exemple 1. Le gain en tension moyen constaté par comparaison avec une cathode de même forme et de même nature mais non revêtue est de 200 ± 50 mV.

### EXEMPLE 5 :

### Cathode pour pilote d'électrolyse chlore-soude diaphragme

On prépare une cathode activée de 72 cm² pour un pilote de laboratoire d'électrolyse chlore-soude diaphragme. Le substrat est constitué d'un grillage en acier, utilisé sur les cellules industrielles. Le revêtement souhaité est de composition équimolaire en Ru et Ti, il est préparé selon le mode opératoire décrit dans l'exemple 2, il est déposé sur les deux faces du matériau support. La masse de revêtement est de 13,7 g/m², soit 6,5 g(Ru)/m², déposée en 4 couches. Aucune caractérisation électrochimique n'est faite sur cette cathode avant son montage sur la cellule pilote en raison de sa taille.

La cathode activée est montée dans une cellule pilote d'électrolyse chlore-soude diaphragme utilisant un diaphragme Polyramix® et fonctionnant en continu 24h/24h, 7jours/7. Un jeu de soutirage et d'alimentation permet de maintenir constante la concentration des différents produits dans la cellule d'électrolyse. Les conditions de fonctionnement sont les suivantes : 2,5 kA/m², 85°C, concentration soude dans la liqueur cathodique entre 120 g/l et 140 g/l, anode en titane déployé revêtu RuO₂-TiO₂. Une cathode en fer non revêtu issue du même support industriel est installée dans une cellule équivalente, fonctionnant avec les mêmes conditions opératoires. Le graphique (1) présente l'évolution du potentiel de ces deux cathodes sur 120 jours de fonctionnement.

Dans ce graphique: ■ désigne cathode activée et ◆ désigne cathode acier nu.

Le gain en tension, obtenue par différence des deux potentiels, est de l'ordre de 180 mV sur la période 20 jours - 120 jours de fonctionnement.

### EXEMPLE 6 :

### Utilisation d'une cathode activée pour l'électrolyse chlorate de sodium

On prépare une cathode activée de 200 cm² (5 cm x 40 cm) pour un pilote d'électrolyse chlorate de sodium. Un support en fer est revêtu sur ces deux faces d'un dépôt équimolaire en Ru et Ti selon le mode opératoire décrit dans l'exemple 2, hormis que le traitement thermique final est de 1 heure à 450°C. La masse de dépôt est de 10,3 g/m², soit 4,9 g(Ru)/m². Cette cathode est ensuite placée dans une cellule pilote d'électrolyse chlorate de sodium. L'anode est constituée d'un support en titane déployé revêtu RuO₂-TiO₂. Les conditions de fonctionnement de la cellule d'électrolyse chlorate de sodium sont les suivantes : [NaCl]= 200 g/l, [NaClO₃] = 300 g/l, [Na₂Cr₂O₇,2H₂O]= 4 g/l, T= 80°C, distance anode-cathode = 3 mm, densité de courant = 4 kA/m², fonctionnement en continu 24h/24 et 7jours/7. Un jeu de soutirage et d'alimentation permet de maintenir constante la concentration des différents produits dans la cellule d'électrolyse.

En parallèle de cet essai, une cellule similaire fonctionne dans les mêmes conditions opératoires avec une cathode en fer non revêtu de même forme.

Ces deux cellules ont fonctionné pendant plus de 500 heures consécutives, une mesure de la tension de cellule est effectuée environ toutes les 50 heures. Sur toute la durée de l'essai, la tension de la cellule utilisant la cathode activée est inférieure de 200 ± 50 mV à la tension de la cellule utilisant une cathode en fer non revêtue.

### EXEMPLE 7 : (exemple comparatif)

### Influence de la nature du substrat

Un substrat constitué d'une plaque de nickel pleine et un substrat constitué d'une plaque de fer pleine sont revêtues d'un dépôt équimolaire RuO₂-TiO₂ selon le mode opératoire décrit dans l'exemple 2 en répétant le cycle « enduction / séchage / calcination » jusqu'à obtenir un dépôt de 9 - 10 g/m², soit 4,3 à 4,7 g(Ru)/m². Le dernier traitement thermique est 30 minutes à 450°C. 3 couches sont nécessaires pour le support en fer, 6 couches pour le support en nickel : le dépôt est moins adhérent sur nickel que sur fer ; ces cathodes sont ensuite évaluées électrochimiquement selon le mode opératoire décrit dans l'exemple 1. Le graphique (2) présente les courbes de polarisation après stabilisation de chacune de ces cathodes. Nous constatons que la cathode revêtue à substrat nickel (courbe 1) présente de moins bonnes performances que la cathode revêtue à substrat fer (courbe 2) : pour une même densité de courant, le potentiel de la cathode activée support nickel est plus négatif que le potentiel de la cathode activée support fer.

### EXEMPLE 8 : (exemple non conforme à l'invention)

### Dépose d'un revêtement de RuO₂-TiO₂ sur un support en fer et sur un support nickel à partir d'une solution contenant un chlorure de ruthénium et un oxychlorure de titane

Une solution d'enduction équimolaire Ru / Ti est préparée par dissolution de 5,18 g de RuCl₃,1,5H₂O et de 3,1 ml de TiOCl₂,2HCl (124,5 g (Ti)/l) dans 10 ml d'éthanol absolu. La solution est agitée pour permettre la dissolution des produits.

Un premier support est constitué d'une plaque pleine en fer (3,5 x 2,5 cm) sur laquelle est soudée une tige en acier; la surface totale est de 33 cm². Le support est préalablement sablé avec du Corindon puis rincé avec de l'acétone.

Un second support est constitué d'une plaque pleine en nickel (3,5 x 2,5 cm) sur laquelle est soudée une tige en nickel ; la surface totale est de 33 cm². Le support est préalablement sablé avec du Corindon puis rincé avec de l'acétone.

Chaque support est ensuite enduit dans sa totalité avec la solution, placé dans une étuve à 120°C pendant 15 minutes, puis dans un four à 450°C pendant 15 minutes. Le dernier traitement thermique est 30 minutes à 450°C.

Le tableau (5) suivant présente l'évolution de la masse du dépôt en fonction du nombre de cycles « enduction / séchage / calcination » pour chacun des deux supports.

**TABLEAU 5**

| | Support fer | Support nickel |
|---|---|---|
| 1 ^{ère} couche | 14,1 g/m² | 6,2 g/m² |
| 2^{ème} couche | 25,8 g/m² | 12,4 g/m² |
| 3^{ème} couche | | 18,5 g/m² |
| 4^{ème} couche | | 21,2 g/m² |
| Couleur du dépôt | marron | noir |

La caractérisation électrochimique des électrodes est réalisée dans les mêmes conditions que celles décrites dans l'exemple 1. Les tableaux (6) et (7) ci-après, présentent l'évolution du potentiel de la cathode support fer et du gain de tension par comparaison avec une cathode en fer nu- tableau (6) - et du potentiel de la cathode support nickel et du gain de tension par comparaison avec une cathode en fer nu - tableau 7 -.

**TABLEAU 6**

| Cathode support fer | E_{cath} à 1,6 kA/m² (V/ECS) | Gain en tension par rapport à un support fer nu (V) |
|---|---|---|
| 1^{ère} polarisation | -1,35 | 0,05 |
| 2^{nde} polarisation | -1,40 | 0 |

A fort dégagement gazeux, le dépôt de la cathode à support fer se décroche, et les performances obtenues ensuite sont celles d'une cathode en fer non revêtue. La couleur du dépôt après le traitement thermique final indique la présence importante d'oxyde de fer.

**TABLEAU 7**

| Cathode support nickel | Ecolh à 1,6 kA/m² (V/ECS) | Gain en tension par rapport à un support fer nu (V) |
|---|---|---|
| 1^{ère} polarisation | -1,3 | 0,10 |
| 2^{nde} polarisation | -1,17 | 0,23 |
| 3^{ème} polarisation | -1,15 | 0,25 |

Aucune détérioration de la cathode à support nickel n'est constatée après les différentes étapes de caractérisation électrochimique, et le gain en tension par comparaison avec une cathode en fer nu est amélioré par la caractérisation électrochimique.

## Revendications

1. Procédé de formation d'un revêtement d'oxydes métalliques comprenant au moins un métal précieux du groupe VIII de la classification périodique des éléments éventuellement associé à du titane et/ou du zirconium, sur un substrat électroconducteur, ledit procédé consistant à appliquer sur ledit substrat une solution comprenant au moins un composé organométallique puis à transformer ledit (ou lesdits) composé(s) organométallique(s) en oxyde(s) métallique(s) au moyen d'un traitement thermique, ledit procédé étant **caractérisé en ce que** le substrat électroconducteur est en acier ou en fer et **en ce que** la seule solution appliquée sur ledit substrat est une solution, non aqueuse, d'acétylacétonate métallique ou d'un mélange d'acétylacétonates métalliques dissout(s) dans un (des) solvant(s) solubilisant spécifiquement chaque acétylacétonate métallique, le (les) solvant(s) étant choisi(s) parmi les alcools, les cétones, les chlorométhanes ou un mélange de deux ou plusieurs solvants ci-dessus mentionnés.

2. Procédé selon la revendication 1, **caractérisé en ce que** le métal précieux du groupe VIII de la classification périodique des éléments est le ruthénium, le rhodium, le palladium, l'osmium, l'iridium ou le platine.

3. Procédé selon la revendication 2, **caractérisé en ce que** le métal précieux est le ruthénium ou l'iridium.

4. Procédé selon la revendication 3, **caractérisé en ce que** le métal précieux est le ruthénium.

5. Procédé selon la revendication 1, **caractérisé en ce que** l'alcool est l'éthanol ou l'isopropanol.

6. Procédé selon la revendication 1, **caractérisé en ce que** la cétone est l'acétone.

7. Procédé selon la revendication 1, **caractérisé en ce que** le chlorométhane est le chloroforme.

8. Procédé selon l'une quelconque des revendications 1 à 7, **caractérisé en ce que** la solution d'acétylacétonate métallique est obtenue par dissolution dudit acétylacétonate métallique dans son solvant spécifique ou dans un mélange de solvants contenant le solvant spécifique.

9. Procédé selon l'une quelconque des revendications 1 à 7, **caractérisé en ce que** la solution contenant plusieurs acétylacétonates métalliques est obtenue :
- soit par dissolution desdits acétylacétonates métalliques dans un mélange de solvants contenant les solvants spécifiques desdits acétylacétonates métalliques ;
- soit par mélange de solutions ne contenant qu'un seul acétylacétonate métallique obtenues par dissolution dudit acétylacétonate métallique dans un solvant spécifique ou dans un mélange de solvants contenant le solvant spécifique dudit acétylacétonate.

10. Procédé selon l'une quelconque des revendications 1 à 9, **caractérisé en ce que**, pour obtenir le revêtement d'oxyde(s) métallique(s), on effectue dans une première étape, un prétraitement du substrat en acier ou en fer puis dans une seconde étape, on dépose sur ledit substrat prétraité la solution contenant le (ou les) acétylacétonate(s) métallique(s), on sèche puis on calcine le substrat ainsi revêtu.

11. Procédé selon la revendication 10, **caractérisé en ce que** le séchage est effectué à une température au plus égale à 150°C.

12. Procédé selon la revendication 10, **caractérisé en ce que** le substrat revêtu par le (ou les) acétylacétonate(s) métallique(s) est calciné sous air ou bien sous gaz inerte enrichi avec de l'oxygène à une température au moins égale à 300°C et, de préférence, à une température comprise entre 400°C et 600°C pendant une durée allant de 10 minutes à 2 heures.

13. Procédé selon la revendication 10, **caractérisé en ce que** la seconde étape est répétée au moins 1 fois et, de préférence, répétée entre 2 et 6 fois.

14. Substrat électroconducteur en acier ou en fer portant un revêtement d'oxydes métalliques formé au moyen d'un procédé selon l'une des revendications 1 à 13.

15. Utilisation du substrat électroconducteur selon la revendication 14 pour l'obtention d'une cathode activée.

16. Utilisation d'une cathode activée selon la revendication 15 pour l'électrolyse de solutions aqueuses de chlorures de métaux alcalins.

17. Utilisation selon la revendication 16, **caractérisée en ce que** les solutions aqueuses de chlorures de métaux alcalins sont des solutions aqueuses de chlorure de sodium.

18. Procédé de fabrication de chlore et d'hydroxyde de métal alcalin par électrolyse du chlorure correspondant au moyen d'une cathode selon la revendication 15.

19. Procédé de fabrication de chlorate de métaux alcalins par électrolyse du chlorure correspondant au moyen d'une cathode selon la revendication 15.

## Claims

1. Process for the formation of a coating of metal oxides comprising at least one precious metal from Group VIII of the Periodic Table of the elements, optionally in combination with titanium and/or zirconium, on an electrically conductive substrate, the said process consisting in applying, to the said substrate, a solution comprising at least one organometallic compound and in then converting the said organometallic compound(s) to metal oxide (s) by means of a heat treatment, the said process being **characterized in that** the electrically conductive substrate is made of steel or of iron and **in that** the only solution applied to the said substrate is a non-aqueous solution of metal acetylacetonate or of a mixture of metal acetylacetonates dissolved in a (plurality of) solvent(s) which specifically dissolve(s) each metal acetylacetonate, the solvent(s) being chosen from alcohols, ketones, chloromethanes or a mixture of two or more solvents mentioned above.

2. Process according to Claim 1, **characterized in that** the precious metal from Group VIII of the Periodic Table of the elements is ruthenium, rhodium, palladium, osmium, iridium or platinum.

3. Process according to Claim 2, **characterized in that** the precious metal is ruthenium or iridium.

4. Process according to Claim 3, **characterized in that** the precious metal is ruthenium.

5. Process according to Claim 1, **characterized in that** the alcohol is ethanol or isopropanol.

6. Process according to Claim 1, **characterized in that** the ketone is acetone.

7. Process according to Claim 1, **characterized in that** the chloromethane is chloroform.

8. Process according to any one of Claims 1 to 7, **characterized in that** the metal acetylacetonate solution is obtained by dissolution of the said metal acetylacetonate in its specific solvent or in a mixture of solvents comprising the specific solvent.

9. Process according to any one of Claims 1 to 7, **characterized in that** the solution comprising several metal acetylacetonates is obtained:
- either by dissolution of the said metal acetylacetonates in a mixture of solvents comprising the specific solvents for the said metal acetylacetonates;
- or by mixing solutions comprising only a single metal acetylacetonate which are obtained by dissolution of the said metal acetylacetonate in a specific solvent or in a mixture of solvents comprising the specific solvent for the said acetylacetonate.

10. Process according to any one of Claims 1 to 9, **characterized in that**, in order to obtain the coating of metal oxide(s), the substrate made of steel or of iron is pretreated, in a first stage, and then, in a second stage, the solution comprising the metal acetylacetonate(s) is deposited on the said pretreated substrate and the substrate thus coated is dried and then calcined.

11. Process according to Claim 10, **characterized in that** the drying is carried out at a temperature at most equal to 150°C.

12. Process according to Claim 10, **characterized in that** the substrate coated by the metal acetylacetonate(s) is calcined under air or else under an inert gas enriched with oxygen, at a temperature at least equal to 300°C and preferably at a temperature of between 400°C and 600°C, for a period of time ranging from 10 minutes to 2 hours.

13. Process according to Claim 10, **characterized in that** the second stage is repeated at least once and is preferably repeated between 2 and 6 times.

14. Electrically conductive substrate made of steel or of iron carrying a coating of metal oxides which is formed by means of a process according to one of Claims 1 to 13.

15. Use of the electrically conductive substrate according to Claim 14 in the production of an activated cathode.

16. Use of an activated cathode according to Claim 15, in the electrolysis of aqueous solutions of alkali metal chlorides.

17. Use according to Claim 16, **characterized in that** the aqueous solutions of alkali metal chlorides are aqueous sodium chloride solutions.

18. Process for the manufacture of chlorine and alkali metal hydroxide by electrolysis of the corresponding chloride by means of a cathode according to Claim 15.

19. Process for the manufacture of alkali metal chlorates by electrolysis of the corresponding chloride by means of a cathode according to Claim 15.

## Patentansprüche

1. Verfahren zur Herstellung einer Metalloxidbeschichtung, umfassend mindestens ein Edelmetall aus der Gruppe VIII des Periodensystems der Elemente eventuell in Verbindung mit Titan und/oder Zirkonium, auf einem elektrisch leitenden Substrat, wobei das Verfahren darin besteht, auf das Substrat eine Lösung aufzubringen, umfassend mindestens eine organometallische Verbindung, dann die organometallische(n) Verbindung(en) mit Hilfe einer Wärmebehandlung in Metalloxid(e) umzuwandeln, wobei das Verfahren **dadurch gekennzeichnet ist, dass** das elektrisch leitende Substrat aus Stahl oder Eisen ist, und dass die einzige auf das Substrat aufgebrachte Lösung eine nicht wässrige Lösung von metallischem Acetylacetonat oder einer Mischung von metallischen Acetylacetonaten ist, das (die) in (einem) Lösungsmittel(n) gelöst ist (sind), das (die) spezifisch jedes metallische Acetylacetonat löst(lösen), wobei das (die) Lösungsmittel unter den Alkoholen, den Ketonen, den Chlormethanen oder einer Mischung von zwei oder mehreren der oben erwähnten Lösungsmittel ausgewählt wird (werden).

2. Verfahren nach Anspruch 1, **dadurch gekennzeichnet, dass** das Edelmetall der Gruppe VIII des Periodensystems der Elemente Ruthenium, Rhodium, Palladium, Osmium, Iridium oder Platin ist.

3. Verfahren nach Anspruch 2, **dadurch gekennzeichnet, dass** das Edelmetall Ruthenium oder Iridium ist.

4. Verfahren nach Anspruch 3, **dadurch gekennzeichnet, dass** das Edelmetall Ruthenium ist.

5. Verfahren nach Anspruch 1, **dadurch gekennzeichnet, dass** der Alkohol Ethanol oder Isopropanol ist.

6. Verfahren nach Anspruch 1, **dadurch gekennzeichnet, dass** das Keton Azeton ist.

7. Verfahren nach Anspruch 1, **dadurch gekennzeichnet, dass** das Chlormethan Chloroform ist.

8. Verfahren nach einem der Ansprüche 1 bis 7, **dadurch gekennzeichnet, dass** die Lösung von metallischem Acetylacetonat durch Lösung des metallischen Acetylacetonats in einem spezifischen Lösungsmittel oder in einer Mischung von Lösungsmitteln, die das spezifische Lösungsmittel enthält, erhalten wird.

9. Verfahren nach einem der Ansprüche 1 bis 7, **dadurch gekennzeichnet, dass** die Lösung, die mehrere metallische Acetylacetonate enthält, erhalten wird:
- entweder durch Lösung der metallischen Acetylacetonate in einer Lösungsmittelmischung, die die spezifischen Lösungsmittel der metallischen Acetylacetonate enthält;
- oder durch Mischung von Lösungen, die nur ein einziges metallisches Acetylacetonat enthalten und durch Lösung des metallischen Acetylacetonats in einem spezifischen Lösungsmittel oder in einer Lösungsmittelmischung, die das spezifische Lösungsmittel des Acetylacetonats enthält, erhalten werden.

10. Verfahren nach einem der Ansprüche 1 bis 9, **dadurch gekennzeichnet, dass** für den Erhalt der Metalloxidbeschichtung in einem ersten Schritt eine Vorbehandlung des Substrats aus Stahl oder Eisen durchgeführt wird, und dann in einem zweiten Schritt auf das vorbehandelte Substrat die Lösung aufgebracht wird, die das (oder die) metallische(n) Acetylacetonat(e) enthält, und dann das so beschichtete Substrat getrocknet und kalziniert wird.

11. Verfahren nach Anspruch 10, **dadurch gekennzeichnet, dass** das Trocknen bei einer Temperatur höchstens gleich 150°C erfolgt.

12. Verfahren nach Anspruch 10, **dadurch gekennzeichnet, dass** das mit dem (oder den) metallischen Acetylacetonat(en) beschichtete Substrat unter Luft oder auch unter inertem Gas, angereichert mit Sauerstoff, bei einer Temperatur mindestens gleich 300°C und vorzugsweise bei einer Temperatur zwischen 400°C und 600°C während einer Dauer von 10 Minuten bis 2 Stunden kalziniert wird.

13. Verfahren nach Anspruch 10, **dadurch gekennzeichnet, dass** der zweite Schritt mindestens einmal und vorzugsweise zwei- bis sechsmal wiederholt wird.

14. Elektrisch leitendes Substrat aus Stahl oder Eisen, das eine Metalloxidbeschichtung trägt, die mit Hilfe eines Verfahrens nach einem der Ansprüche 1 bis 13 hergestellt wird.

15. Verwendung des elektrisch leitenden Substrats nach Anspruch 14 für die Herstellung einer aktivierten Kathode.

16. Verwendung einer aktivierten Kathode nach Anspruch 15 für die Elektrolyse von wässrigen Alkalichloridlösungen.

17. Verwendung nach Anspruch 16, **dadurch gekennzeichnet, dass** die wässrigen Alkalichloridlösungen wässrige Natriumchloridlösungen sind.

18. Verfahren zur Herstellung von Chlor und Alkalihydroxid durch Elektrolyse des entsprechenden Chlorids mit Hilfe einer Kathode nach Anspruch 15.

19. Verfahren zur Herstellung von Alkalichlorat durch Elektrolyse des entsprechenden Chlorids mit Hilfe einer Kathode nach Anspruch 15.
